# EUROPÄISCHE PATENTSCHRIFT

(11) **EP 3 814 546 B1**
(45) Veröffentlichungstag und Bekanntmachung des Hinweises auf die Patenterteilung: **25.09.2024**
(21) Anmeldenummer: 19735307.1
(22) Anmeldetag: 01.07.2019
(51) Int. Cl.: C23C 22/64

(54) **ZUBEREITUNG ZUR OBERFLÄCHENVORBEHANDLUNG DURCH CHEMISCHE KONVERSION DER OXIDSCHICHTEN VON TITAN ODER TITANLEGIERUNGEN**
PREPARATION FOR PRE-TREATING SURFACES BY CHEMICALLY CONVERTING OXIDE LAYERS OF TITANIUM OR TITANIUM ALLOYS
PRÉPARATION DE PRÉTRAITEMENT DE SURFACE PAR CONVERSION CHIMIQUE DES COUCHES D'OXYDES SUR LE TITANE OU LES ALLIAGES DE TITANE

(30) Priorität: 29.06.2018 DE 102018005156
(43) Veröffentlichungstag der Anmeldung: 05.05.2021
(73) Patentinhaber: Airbus Operations GmbH, 21129 Hamburg (DE)
(72) Erfinder: MERTENS, Tobias, 21129 Hamburg (DE); LANGER, Benedikt, 21129 Hamburg (DE)
(86) Internationale Anmeldenummer: PCT/EP2019/067602
(87) Internationale Veröffentlichungsnummer: WO 2020/002706

(56) Entgegenhaltungen:
- EP-A1- 3 564 350
- DE-A1- 3 427 543
- DE-B4- 102011 106 764

## Beschreibung

### Gebiet der Erfindung

Die Erfindung betrifft ein Verfahren zur Oberflächenvorbehandlung eines Flugzeugs mit einem Artikel aus Titan.

### Hintergrund der Erfindung

Der Einsatz von Titan in der Luft- und Raumfahrtindustrie hat in den letzten 30 Jahren zugenommen, was in jüngsten Flugzeuggenerationen (z.B. Airbus 350 XWB, Boeing 787) bis zu 15% des Strukturgewichts ausmacht. Die Gründe für den Anstieg könnten auf die Notwendigkeit zurückzuführen sein, Aluminiumstrukturen an Verbindungspunkten zwischen Verbundwerkstoffen und Metallstrukturen aufgrund von Problemen durch galvanische Korrosion zu ersetzen. Die Korrosionsbeständigkeit und das Verhältnis von Festigkeit zu Gewicht von Titan und seinen Legierungen machen es für neue Designkonzepte interessant. Titanwerkstoffe zeigen Probleme hinsichtlich langzeitstabiler Haftung. Nietausschlag an Titan- Nietköpfen, Farbverlust an Rissanschlägen oder Delamination von Fasermetall-Laminaten sind einige Beispiele für dieses Problem.

Daher ist die Oberflächenbehandlung der wichtigste Schritt, um dauerhafte Verbindungen zu gewährleisten. Um die Haltbarkeit zu erhöhen, wurden Behandlungen für die Oberflächenmodifikation von Titan entwickelt.

Mechanische Oberflächenbehandlungen wie Sandstrahlen werden hauptsächlich zur Erzeugung einer makroskopisch rauen Oberfläche und zur Entfernung von Rückständen eingesetzt.

Zur Herstellung langzeitstabiler Klebeverbindungen werden meist physikalische (z. B. Plasma oder Laser) oder nasschemische Behandlungen (z. B. Ätzen oder Eloxieren) eingesetzt. Anodisierungsverfahren werden in der Luftfahrtindustrie für die Vorbehandlung von Titan verwendet. Das gebräuchlichste Verfahren zum Erreichen poröser Oxidschichten ist Chromsäureanodisierung (CAA) mit geringen Mengen an Fluoriden im Elektrolyten. Die Nanostrukturen werden durch lokalisierte chemische Auflösung (Fluorionen) mit kontrollierten feldunterstützten Oxidations- und Auflösungsreaktionen hergestellt. CAA führt zu einer hohen Bindungsbeständigkeit. Neben der Anodisierung in sauren Elektrolyten werden alkalische Elektrolyte als Vorbehandlung zur strukturellen Bindung von Titan diskutiert. Unter Verwendung von auf Natriumhydroxid basierenden Elektrolyten könnten poröse Oxidschichten auf Titan erzeugt werden. Durch Natriumhydroxid-Anodisierung kann eine gute Haltbarkeit von Klebeverbindungen bei Feuchtigkeit und Stress erreicht werden. DE 3427543 offenbart die Verwendung von Elektrolyten mit Natriumhydroxid mit Komplexbildnern wie Ethylendiamintetraessigsäure (EDTA), um die Auflösungsgeschwindigkeit zu erhöhen. Durch diesen NaTESi-Prozess kann eine hochporöse Oxidschicht und eine gute Langzeitbeständigkeit erreicht werden.

DE102011106764B4 offenbart ein Eloxalverfahren auf Basis von Natriumhydroxid, Methylglycindiessigsäure und Di-Natriumtartrat-Dihydrat sowie Penta-Natriumphosphat.

Weiter sind Sol-Gel-Prozesse, das Rocatec-Verfahren, Pyrosilbehandlung bekannt.

DE 34 27 543 A1 offenbart ein Verfahren zur Oberflächenbehandlung von Werkstücken auf Titan oder Titanlegierungen durch Eintauchen der Werkstücke in ein alkalisches Bad, das aus Natronlauge (NaOH) mit einer Konzentration von 0,5 bis 10m, Natriumtartrat mit einer Konzentration von 0,1 bis 1 m, und Ethylendiamintetraessigsäure (EDTA) mit einer Konzentration von 0,01 bis 1 m besteht. Das alkalische Bad wird auf eine Temperatur zwischen 30° bis 110° C aufgeheizt. Die Behandlungsdauer beträgt zwischen 5 und 90 Minuten.

Es fehlt dem Stand der Technik an einem Verfahren, dass eine langzeitstabile Haftung auf Titan gewährleisten kann, ohne eine Energiequelle wie Laser oder ein elektrisches Feld oder nicht dauerhaft regelungskonforme chemische Komponenten zu verwenden.

Anodisierungsverfahren sind in Bezug auf die Anwendung beschränkt. Aufgrund der Physik (Faraday-Effekt) können sie ohne zusätzlichen Aufwand nicht in Rohren, Kavitäten oder Kanälen eingesetzt werden. Auch Schatteneffekte könnten zu einer nicht homogenen Oxidschichtentwicklung führen. Oft müssen die Anodisierungsparameter für jede verwendete Titanlegierung angepasst werden.

Laserbehandlungen können eine nanostrukturierte Titanoberfläche erzeugen, die zu einer guten Langzeithaftung führt. Da der Laser jedoch eine Sichtlinienmethode ist, muss ein senkrechter Zugang zur Oberfläche gewährleistet sein. Bei komplexen Teilen ist dies nicht ohne großen Aufwand möglich. Ein Laser umfasst auch einen Schmelzprozess der Oberfläche, der selbst für Nanosekunden-gepulste Systeme eine Wärmeeinflusszone mit unterschiedlichen Eigenschaften im Vergleich zum Basismaterial verursacht.

Es fehlt dem Stand der Technik an einem Verfahren, dass eine langzeitstabile Haftung auf Titan gewährleisten kann, ohne eine Energiequelle wie Laser oder ein elektrisches Feld oder nicht dauerhaft regelungskonforme chemische Komponenten zu verwenden.

### Beschreibung der Erfindung

Es hat sich nun für den Fachmann völlig überraschend herausgestellt, dass eine Zubereitung zur Oberflächenvorbehandlung von Titan oder Titanlegierungen enthaltend 200 bis 400 g/l NaOH und 10 bis 150 g/l MGDA in Wasser und optional einem polymeren Verdicker in Konzentrationen von 2 bis 40 g/l in Wasser, wobei die Zubereitung einen pH-Wert von wenigstens 12, bevorzugt wenigstens 13 aufweist, den Nachteilen des Standes der Technik abhilft. Unter Oberflächenvorbehandlung im Sinne der vorliegenden Erfindung ist eine chemische Konversion von Oxidschichten des Titans oder der Titanlegierung zu verstehen. Titanlegierungen bestehen überwiegend aus Titan, bezogen auf Atom%. Unter Verwendung der Zubereitung kann eine Umwandlung der vorhandenen Oxidschicht, die natürlich entstanden oder künstlich herstellbar ist in eine nanostrukturierte poröse Oberfläche erreicht werden. Solche nanostrukturierten porösen Oberflächen können auch als nanostrukturiertes Netzwerk bezeichnet werden. Diese nanostrukturierten porösen Oberflächen können eine langzeitstabile Haftung von organischen Beschichtungen auf Titansubstraten ermöglichen. Weiter ist die Zubereitung frei von Puffern, etwa Citrat-Zitronensäurepuffer, enthält kein Sulfat, enthält keine Enzyme, insbesondere keine Amylasen oder Proteasen. Der Tensidgehalt ist sehr gering und übersteigt nicht den Wert von 5 Gewichts-% bezogen auf MGDA. Die Zubereitung ist weiter frei von Bleichmitteln und Silikaten. Mit der Zubereitung können Oberflächen von Titan oder Titanlegierungen stromlos und/oder bei niedriger Temperatur behandelt werden. MGDA ist Methylglycindiessigsäure, damit sind auch die Salze dieser Säure gemeint, etwa das Trinatriumsalz. Die Säure hat die Strukturformel

(HOOC-CH₂-)₂ N-CH(CH₃)-COOH.

Es handelt sich um einen bioabbaubaren wasserenthärtenden Zusatz für Geschirrspülmittel, der zur Vermeidung des weniger umweltverträglichen Einsatzes von Phosphaten oder schlecht abbaubaren Wasserenthärtern in Maschinengeschirrspülmitteln entwickelt wurde.

Mengenangaben in dieser Schrift sind auf das Trinatriumsalz der MGDA bezogen.

Die Erfindung umfasst ein Verfahren zur Oberflächenvorbehandlung eines Flugzeugs mit einem Artikel aus Titan oder Titanlegierungen umfassend in Kontakt bringen des Artikels aus Titan oder Titanlegierungen mit einer Zubereitung enthaltend 200 bis 400 g/l NaOH und 10 bis 150 g/l MGDA in Wasser und optional einem polymeren Verdicker in Konzentrationen von 2 bis 40 g/l, wobei der Gehalt an weiteren Inhaltstoffen weniger als 1 g/l beträgt und der pH-Wert der Zubereitung einen pH-Wert von wenigstens 12, bevorzugt wenigstens 13 aufweist, für 5 bis 60 Minuten bei 20 bis 80°C.

Kontaktieren kann dabei Tauchen, Besprühen, Bestreichen sein. Durch das erfindungsgemäße Verfahren können Nanostrukturen mit Abmessungen unter 100 nm erzeugt werden und somit eine mechanische und chemische Verankerung durch eine vergrößerte Oberfläche realisiert werden, wodurch die Haltbarkeit und Adhäsionseigenschaften auf so behandeltem Titan oder Titanlegierungen verbessert werden.

Dabei ist es bevorzugt, wenn in der Zubereitung ein Gehalt an Fluorid nicht feststellbar ist oder weniger als 0,001 Gew.% beträgt, bezogen auf das enthaltene Fluorid in der verwendeten Zubereitung. Weiter ist es bevorzugt, wenn der Gehalt an NaOH 300 bis 375 g/l, bevorzugt 350 g/l und der Gehalt an MGDA 30 bis 100 g/l, bevorzugt 60 g/l beträgt. Weiter ist es bevorzugt, wenn die Zubereitung einen Gehalt an polymeren Verdickern aufweist. Dabei ist es bevorzugt, wenn als Verdicker Xanthan Gummi oder Agar-Agar verwendet werden und/oder der Verdicker in Konzentrationen von bevorzugt 10 bis 15 g/l vorliegt. Weiter ist es bevorzugt, wenn der Gehalt an weiteren Inhaltstoffen in der Zubereitung weniger als 0,5 g/l, bevorzugt 0,3 g/l beträgt. Weiter ist es bevorzugt, wenn das Kontaktieren durch Tauchen erfolgt. Weiter ist es bevorzugt, wenn das Kontaktieren für 10 bis 30 Minuten bei 40 bis 70°C erfolgt. Weiter ist es bevorzugt, wenn das Kontaktieren für 20 Minuten bei 60°C erfolgt.

Besonders bevorzugt umfasst das erfindungsgemäße Verfahren eine Vorbehandlung, um Benetzbarkeit des Titan oder der Titanlegierungen sicher zu stellen, insbesondere mit oberflächenaktiven Substanzen. Weiter bevorzugt umfasst das erfindungsgemäße Verfahren eine Nachbehandlung, um die Zubereitung abzuwaschen, insbesondere durch Abwaschen mit aqua demin.

Die oben beschriebenen Aspekte und weitere Aspekte, Merkmale und Vorteile der Erfindung können ebenfalls aus den Beispielen der Ausführungsformen entnommen werden, welche im Folgenden unter Bezugnahme auf die anhängenden Zeichnungen beschrieben werden.

### Beispiele

Die Beispiele zeigen verschiedene Behandlungen verschiedener Titanlegierungen. Die Bedingungen sind jeweils angegeben. Vor der Behandlung wurden die Materialproben mit Isopropanol oder mit einem alkalischen Entfettungsmittel (Metaclean T2001, nur Versuche 7 und 8) gewaschen. Nach Trocknung wurde mit den angegebenen wässrigen Lösungen durch Tauchen ohne Bewegung oder Rühren behandelt. Die Lösungen wiesen einen pH-Wert von ca. 14 auf. Nach der Behandlung erfolgte eine visuelle Beurteilung der erhaltenen Oberfläche. Eine irisierende Oberfläche deutet dabei auf eine Oberflächenmodifikation mit charakteristischen Dimensionen im Bereich der Lichtwellenlänge (nanostrukturierte Oberfläche) hin.

| # | | NaOH [g/l] | MGDA [g/l] | T [°C] | T [min] | Bewertung/Beobachtung |
|---|---|---|---|---|---|---|
| 1 | Ti6Al4V | 240 | 30 | 60 | 15 | ++ grün/blau irisierende Oberfläche |
| 2 | Ti6Al4V | 240 | 60 | 60 | 15 | ++ irisierende Oberfläche |
| 3 | Ti6Al4V | 350 | 120 | 75 | 15 | ++ irisierende Oberfläche |
| 4 | Ti6Al4V | 350 | - | 65 | 15 | Oberfläche nicht nanostrukturiert |
| 5 | Ti6Al4V | 350 | 30 | 65 | 15 | ++ irisierende Oberfläche |
| 6 | Ti6Al4V | 450 | 30 | 65 | 15 | + gelblich irisierende Oberfläche mit violetten Flecken |
| 7 | Ti6Al4V | 200 | 30 | 65 | 15 | ++ grün/blau irisierende Oberfläche |
| 8 | Cp-Ti | 200 | 30 | 65 | 15 | ++ violett/blau irisierende Oberfläche |
| 9 | Ti6Al4V | 350 | 60 | 60 | 15 | ++ irisierende Oberfläche |

Nur in Versuch 5 wurde ein Massenverlust beobachtet.

SEM Aufnahmen der in Versuch 5 erhaltenen Oberfläche zeigen eine schwammartige Oberflächenstruktur mit Porengrößen von 30 bis 100 nm. Dabei sind die Porenwände offen und irregulär netzartig ausgebildet.

Im Rollschälversuch nach DIN 2243-2 zeigte sich im Vergleich zu unbehandeltem Titanblech eine ausgezeichnete Haftung: bei Raumtemperatur kam es zum ausschließlichen Versagen der Klebeschicht, nicht zum Ablösen der Klebung und bei -55°C zu einem 95%igen Versagen der Klebung. (Oberflächenvorbehandlung durch alkalische Reinigung gefolgt von Behandlung mit HNO₃/HF Mischung, dann analog Beispiel 5, Ti peel plate: 300*210*0.4 mm, Primer BR 127 (cytec), Kleber FM 94 (cytec); Raumtemperatur: 174,9 N (100% cohesive failure); -55 °C 141,2 N (95% cohesive failure).

## Patentansprüche

1. Verfahren zur Oberflächenvorbehandlung eines Flugzeugs mit einem Artikel aus Titan oder Titanlegierungen, umfassend in Kontakt bringen des Artikels aus Titan oder Titanlegierungen mit einer Zubereitung enthaltend 200 bis 400 g/l NaOH und 10 bis 150 g/l Methylglycindiessigsäure-Trinatriumsalz (MGDA) und optional einem polymeren Verdicker in Konzentrationen von 2 bis 40 g/L in Wasser, wobei der Gehalt an weiteren Inhaltstoffen weniger als 1 g/l beträgt und die Zubereitung einen pH-Wert von wenigstens 12, bevorzugt wenigstens 13 aufweist, für 5 bis 60 Minuten bei 20 bis 80°C.

2. Verfahren nach Anspruch 1, **dadurch gekennzeichnet, dass** ein Gehalt an Fluorid weniger als 0,001Gew.% beträgt, bezogen auf das enthaltene Fluorid in der verwendeten Zubereitung.

3. Verfahren nach Anspruch 1 oder 2, **dadurch gekennzeichnet, dass** der Gehalt an NaOH 300 bis 375 g/l, bevorzugt 350 g/l und der Gehalt an MGDA 30 bis 100 g/l, bevorzugt 60 g/l beträgt.

4. Verfahren nach einem der vorhergehenden Ansprüche, **dadurch gekennzeichnet, dass** als polymerer Verdicker Xanthan Gummi oder Agar-Agar verwendet werden.

5. Verfahren nach einem der vorhergehenden Ansprüche, **dadurch gekennzeichnet, dass** der polymere Verdicker in Konzentrationen von 10 bis 15 g/l vorliegt.

6. Verfahren nach einem der vorangehenden Ansprüche **dadurch gekennzeichnet, dass** der Gehalt an weiteren Inhaltstoffen weniger als 0,5 g/l, bevorzugt 0,3 g/l beträgt.

7. Verfahren zur Oberflächenvorbehandlung nach einem der vorangehenden Ansprüche **dadurch gekennzeichnet, dass** das Kontaktieren durch Tauchen erfolgt.

8. Verfahren zur Oberflächenvorbehandlung nach einem der vorangehenden Ansprüche **dadurch gekennzeichnet, dass** das Kontaktieren für 10 bis 30 Minuten bei 40 bis 70°C erfolgt.

9. Verfahren zur Oberflächenvorbehandlung nach einem der vorangehenden Ansprüche **dadurch gekennzeichnet, dass** das Kontaktieren für 20 Minuten bei 60°C erfolgt.

## Claims

1. Method for pretreating the surface of an aircraft with a titanium article or titanium alloys, by placing the titanium article overall or in contact titanium alloys with a preparation containing 200 to 400 g/l NaOH and 10 to 150 g/l trisodium salt of methylglycinediacetic acid (MGDA) and possibly a polymeric thickener at concentrations of 2 to 40 g/L in water, with the content of other ingredients is less than 1 g/l and the preparation has a pH of at least 12, preferably at least 13, for 5 to 60 minutes at 20 to 80°C.

2. Method according to claim 1, **characterized in that** a fluoride content is less than 0.001% by weight, based on the fluoride contained in the preparation.

3. Method according to claim 1 or 2, **characterized in that** the NaOH content is 300 to 375 g/l, preferably 350 g/l and the MGDA content is 30 to 100 g/l, preferably 60 g/l.

4. Method according to one of the preceding claims, **characterized in that** xanthan gum or agar-agar can be used as a polymeric thickener.

5. Method according to one of the preceding claims, **characterized in that** the polymeric thickener is present at concentrations of 10 to 15 g/l.

6. Method according to one of the preceding claims, **characterized in that** the content of other ingredients is less than 0.5 g/l, preferably 0.3 g/l.

7. Surface pretreatment method according to one of the preceding claims **characterized in that** the contacting is carried out by immersion.

8. Surface pretreatment method according to one of the preceding claims **characterized in that** the contacting takes place for 10 to 30 minutes between 40 and 70°C.

9. Surface pretreatment method according to one of the preceding claims **characterized in that** the contacting takes place for 20 minutes at 60°C.

## Revendications

1. Procédé de prétraitement de surface d'un aéronef avec un article en titane ou des alliages de titane, en mettant globalement l'article en titane ou en contact alliages de titane avec une préparation contenant 200 à 400 g/l de NaOH et 10 à 150 g/l sel trisodique de l'acide méthylglycinediacétique (MGDA) et éventuellement un épaississant polymérique à des concentrations de 2 à 40 g/L dans l'eau, avec le contenu d'autres ingrédients est inférieur à 1 g/l et la préparation a un pH d'au moins 12, de préférence au moins 13, pendant 5 à 60 minutes à 20 à 80°C.

2. Procédé selon la revendication 1, **caractérisé en ce qu'**une teneur en fluorure est inférieur à 0,001 % en poids, sur la base du fluorure contenu dans le préparation.

3. Procédé selon la revendication 1 ou 2, **caractérisé en ce que** la teneur en NaOH est 300 à 375 g/l, de préférence 350 g/l et la teneur en MGDA est 30 à 100 g/l, de préférence 60 g/l.

4. Procédé selon l'une des revendications précédentes, **caractérisé en ce que** la gomme xanthane ou l'agar-agar peuvent être utilisés comme épaississant polymérique.

5. Procédé selon l'une des revendications précédentes, **caractérisé en ce que** l'épaississant polymérique est présent à des concentrations de 10 à 15 g/l.

6. Procédé selon l'une des revendications précédentes, **caractérisé en ce que** la teneur en autres ingrédients est inférieure à 0,5 g/l, de préférence 0,3 g/l.

7. Procédé de prétraitement de surface selon l'une des revendications précédentes **caractérisé en ce que** la mise en contact s'effectue par l'immersion.

8. Procédé de prétraitement de surface selon l'une des revendications précédentes **caractérisé en ce que** la mise en contact a lieu pendant 10 à 30 minutes entre 40 et 70°C.

9. Procédé de prétraitement de surface selon l'une des revendications précédentes **caractérisé en ce que** la mise en contact a lieu pendant 20 minutes à 60°C.
